# NEUE EUROPÄISCHE PATENTSCHRIFT

(11) **EP 0 122 264 B2**
(45) Veröffentlichungstag und Bekanntmachung des Hinweises auf die Entscheidung über den Einspruch: **04.09.1991**
(45) Hinweis auf die Patenterteilung: 28.05.1986
(21) Anmeldenummer: 83903082.2
(22) Anmeldetag: 10.10.1983
(51) Int. Cl.: B05D 1/28, D06B 11/00

(54) **VERFAHREN ZUM BESCHICHTEN TEXTILER UNTERLAGEN MIT KUNSTSTOFFPULVER**
METHOD FOR COATING BACK-CLOTH WITH A POWDERY SYNTHETIC PRODUCT
PROCEDE D'ENDUCTION DE SUPPORTS TEXTILES AVEC UN PRODUIT SYNTHETIQUE EN POUDRE

(30) Priorität: 18.10.1982 CH 6045/82
(43) Veröffentlichungstag der Anmeldung: 24.10.1984
(73) Patentinhaber: SCHAETTI & CO., CH-8304 Wallisellen (CH)
(72) Erfinder: SCHAETTI, Josef, CH-8304 Wallisellen (CH)
(74) Vertreter: Feldmann, Clarence Paul
(86) Internationale Anmeldenummer: CH8300114
(87) Internationale Veröffentlichungsnummer: WO8401526

(56) Entgegenhaltungen:
- AT-A- 340 019
- CH-A- 400 176
- CH-A- 561 117
- CH-A- 604 927
- DE-B- 1 771 516
- FR-A- 2 318 914
- FR-A- 2 454 334
- GB-A- 857 110
- GB-A- 2 047 126

## Beschreibung

Stoffbahnen mit einer Kunststoffbeschichtung sind bekannt. Die Beschichtung kann prinzipielle mit Pulver oder Pasten erfolgen. Das Aufbringen und Verteilen des Kunststoffes kann direkt, d. h. beispielsweise durch Aufstreuen eines Pulvers auf die textile Unterlage erfolgen oder indirekt mittels einem Zwischenträger, in Form einer gravierten Walze oder einem gelochten Zylinder. Aufstreuverfharen haben den Natchteil, dass das Pulver durch das Auftreten elektrostatischer Kräfte ungleichmässig ausfällt. Demgegenüberweist ein Verfahren, bei dem das Pulver mittels einem Zwischenträger in Form einer gravierten Walze auf die textile Bahn aufgetragen wird, den Vorteil einer gleichmässigen Beschichtun unter Wegfall der störenden Kräfte elektrostatischer Ladungen auf.

Das Aufbringen des in den Vertiefungen der gravierten Walze befindlichen Materials auf die Stoffbahn muss mittels Wärme erfolgen. Zudem muss die Stoffbahn mit der gravierten Walze in Kontakt gebracht werden. Die doppelte Aufgabe, einerseits das Pulver durch Kontakt von der gravierten Förderfläche auf die Stoffbahn zu bringen und andererseits dem Kunststoffpulver die nötige Wärme zuzuführen, dass dieses die nötige Klebkraft entwickelt, um an der Stoffbahn zu haften, gelang bisher nicht getrennt zu lösen.

So musste bei einem Verfahren die Stoffbahn durch vorgeschaltete Wärmequellen derart hoch aufgeheizt werden, dass bei der Berührung der heissen Stoffbahn mit dem in den Vertiefungen der gravierten und gekühlten Walze enthaltenen Pulver dieses an der Stoffbahn augenblicklich anhaftet.

Gemäss einem in der FR-A-2 454 334 offenbarten Verfahren wird das in die Vertiefungen des Zwischenträgers eingebrachte Pulver, während der Förderung auf dem Zwischenträger unter Zuführung von Wärme, durch die um mehr als den halben Umfang um den Zwischenträger geführte textile Unterlage hindurch, in einen so klebrigen Zustand versetzt, dass das Pulver bei der Wegführung dertextilen Unterlage vom Zwischenträger an der textilen Unterlage haften bleibt.

Obwohl die Temperaturführung eigentlich nur von der Wahl des verwendeten Pulvers abhängt, welches einen höheren oder tieferen Schmelzpunkt aufweisen kann, muss die Art der zu beschichtenden textilen Bahn bei allen bisher bekannten Beschichtungsverfahren mittels einem Zwischenträger, zum Beispiel einer gravierten Walze, mit berücksichtigt werden.

So ist die Temperaturführung je nach Verfahren davon abhängig, wie dick die zu beschichtende Textilbahn ist, welche Farbe sie hat, welche Wärmeleitfähigkeit oder Strahlendurchlässigkeit sie aufweist, welche Wärmekapazität sie besitzt, und welche chemische Beschaffenheit sie hat.

Ein Versuch, eine Textilbahn mit Pulver zu beschichten, wobei zwei verschiedenartige Kunststoffpulverpunkte übereinander gelagert werden sollen, ist in der CH-A-604 927 beschrieben. Hierbei soll das Pulver auf eine gravierte Druckwalze aufgebracht werden, die auf eine Temperaturangeheizt ist, die ein Anschmelzen des Pulvers auf der gravierten Walze bewirkt. Das Pulver befindet sich dabei auf der Vorstufe der Plastifizierung. Eine geheizte Anpresswalze ist auf der Plastifizierungtemperatur gehalten und soll bewirken, dass das erweichte Pulver auf der heissen Textilbahn haften bleibt. Dieses Procedere wird zweimal durchgeführt, um so eine Beschichtung zu erreichen, bei der zwei unterschiedliche Kunststoffpulverpunkte übereinander gelangen. Bei diesem Verfahren ist nicht nur der Einfluss der zu beschichtenden Textilbahn zu berücksichtigen, sondern auch die unterschiedlichen Pfiastifizierungstemperaturen von zwei unterschiedlichen Kunststoffpulvern müssen auf einen Nenner gebracht werden.

Die vorliegende Erfindung betrifft ein Verfahren zum Beschichten einer textilen Unterlage aus gewobenem oder ungewobenem Material aus natürlichen oder synthetischen Fasern, bei dem ein Kunststoffpulver über einen mit Vertiefungen versehenen Zwischenträger bei einer das Festkleben des Pulvers auf den Zwischenträger beim Aufbringen und Verteilen desselben vermeidenden Temperatur aufgebracht wird, wobei das in die Vertiefungen des Zwischenträgers eingebrachte Pulver während der Förderung auf dem Zwischenträger unter Zuführung von Wärme in einen so klebrigen Zustand versetzt wird, daß es dort anhafter und durch Berührung mit der textilen Unterlage aus den Vertiefungen des Zwischenträgers entnommen wird. Ein Verfahren dieser Art ist aus der oben erwähnten FR-A-2 454 334 bekannt.

Es ist die Aufgabe der vorliegenden Erfindung, ein Verfahren der oben genannten Art zu schaffen, bei dem die Temperaturführung unabhängig von der zu beschichtenden Stoffbahn erfolgen kann.

Diese Aufgabe löst ein Verfahren gemäss Oberbegriff des Patentanspruches, dass sich dadurch auszeichnet, dass das in die Vertiefungen des Zwischenträgers (5) eingebrachte Pulver während der Förderung auf dem Zwischenträger durch von aussen berührungslos direkt auf das Pulver wirkende Wärmezufuhr in einen so klebrigen Zustand versetzt wird, dass das derart klebrige Pulver zietlich und örtlich nach Abschluss der Wärmezufuhr durch Berührung mit der textilen Unterlage aus den Vertiefungen des Zwischenträgers entnommen wird, indem es bei dieser Berührung augenblicklich an dertextilen Unterlage haftet.

Die Zufuhr der Wärme erfolgt in diesem Fall ohne Behinderung durch die textile Unterlage direkt auf das in den Vertiefungen des Zwischenträgers liegende Pulver. Durch den Wegfall der textilen Unterlage im Bereich der Wärmezuführung auf das Pulver wird die gesamte Temperaturführung erheblich vereinfacht, sind dann doch lediglich stets gleichbleibende Maschinenfaktoren und die nur noch variierenden Kunststoffpulver bei der Temperaturführung zu berücksichtigen.

Der Zwischenträger lässt sich auf eine nach Massgabe des zu verwenden den Pulvers erforderlichen Temperatur halten. Dies kann durch Wärmezu-oder -abfuhr mittels entsprechenden Heiz- oder Kühlmitteln erfolgen. Dies ist abhängig von der Art der Wärmezuführung zu dem in den Vertiefungen des Zwischenträgers befindlichen Pulver.

Ueber eine Presswalze lässt sich die textile Bahn an den Zwischenträger anlegen, ohne dass dabei andere mechanische Mittel ausser Betracht fallen.

Da es wünschenswert ist, dass die Pulvermengen in den Vertiefungen des Zwischenträgers bei der Wärmezufuhr eine Klebrigkeit entwickeln, die von der Innenseite der Vertiefungen nach aussen hin zunimmt, sollte die Wärmezufuhr zum Pulver vorteilhaft von ausserhalb des Zwischenträgers erfolgen.

Anhand der beigefügten Zeichnung wird das erfindungsgemässe Verfahren nachfolgend erläutert.

Das nach Wunsch des Anwenders für das Verfahren zu verwendende und geeignete Pulver befindet sich in einem Pulvervorrastsbehältnis 1. Das im Vorratsbehältnis 1 befindliche Pulver wird mittels einer Dosiervorrichtung nach Massgabe der Aufnahmemenge der in einem Zwischenträger 5 vorgesehenen Vertiefungen dem Pulvervorratsbehältnis 1 entnommen. Eine mögliche Ausführungsform einer solchen Dosiervorrichtung kann eine Dosierwalze 2 sein. Aber auch Rüttelsiebe oder rotierende Bürsten können in Frage kommen ohne dass nochmals andere Dosiervorrichtungen, wie sie in der Technik bekannt sind, ausgeschlossen wären.

Von der Pulverdosiervorrichtung fällt ein Pulvervorhang in einen Pulververteil- und -auftragsraum 3, der mindestens von einer Seite durch ein gekühltes Rakel 4, jedoch vorzugsweise von zwei Seiten von gekühlten Rakeln 4 begrenzt wird. Die beiden hier als Streichrakel 4 dargestellten Rakel 4 sind mitderOberfläche des Zwischenträgers 5 in Kontakt.

Das bezüglich der Bewegungsrichtung des Zwischenträgers 5, der hier als eine gravierte Walze dargestellt ist, vordere Rakel 4 dient im wesentlichen lediglich der Begrenzung des Pulververteil- und -auftragraumes 3. Das bezüglich der Bewegungsrichtung des Zwischenträgers 5 nachfolgende gekühlte Rakel 4 sorgt für eine vollständige Füllung der Vertiefungen im Zwischenträger mit Pulver und schabt die überflüssige Menge ab. Bei richtiger Dosierung der Pulverzufuhr befindet sich immer nur eine geringe Pulvermenge im Raum 3, die fortlaufend verarbeitet wird.

Der Zwischenträger 5, der als Förderfläche des Pulvers wirkt, kann eine sogenannte in der Pulverbeschichtungstechnik bekannte gravierte Walze sein, ohne dass dies anders gestaltete Zwischenträger 5 als Förderflächen ausschliesst. Der Zwischenträger kann mit Kühl- und/oder Heizmittel ausgerüstet sein, um eine konstante Temperatur der Oberfläche zu bewirken.

Der sich bewegende Zwischenträger und damit das in seinen Vertiefungen eingerakelte Pulver kommt nun in eine relativ grosse Wärmebehandlungszone. In dieser Zone können ein oder mehrere Wärmequellen 7, 8, 9 in auf das Pulver abgestimmter Weise Wärme direkt auf das in den Vertiefungen liegende Pulver zuführen.

Im Gegensatz zu anderen Verfahren ist hier nicht die zu beschichtende Unterlage im Wege. Die Regulierung der Wärmezufuhr braucht somit nur noch auf das zu verwendende Pulver abgestimmt zu werden. Die Unterlage selber wird diesen unerwünschten Wärmeeinflüssen nicht ausgesetzt. Je nach den zu verwendenden Wärmequellen 7, 8, 9 erfolgt die Wärmezufuhr berührungslos, d. h. mittels Wärmestrahlung oder mittels Wärmeleitung oder Wärmemitführung. Auch Kombinationen verschiedener Wärmequellen sind realisierbar. Je nachdem kommen als Wärmequellen Heizflächen oder -walzen, heizstrahler oder heissluft in Frage.

Unter Einfluss der Wärmezuführung wird das in den Vertiefungen des Zwischenträgers liegende Kunststoffpulver erweicht und an der den Wärmequellen nächstgelegenen Schicht so angeschmolzen, dass sich hier grosse Kiebekräfte entwickeln.

An dieser Wärmezuführzone anschliessend wird die zu beschichtende Unterlage mit dem nunmehr im höchsten Mass klebrigen Pulver in Berührung gebracht.

Hierzu kann die zu beschichtende Unterlage 11 um oder entlang einer Anpresswalze 10 geführt werden, die unter Zwischenschaltung der Unterlage auf den Zwischenträger 5 drückt. Das im höchsten Mass klebrige Pulver haftet nun augenblicklich an der zu beschichtenden Unterlage und wird von der um die Presswalze 10 laufenden Unterlage 11 aus den Vertiefungen des Zwichenträgers 5 gezogen. Auch hier wieder lässt sich die Temperaturführung durch Kühl-und Wärmemittel in der Presswalze 10 regulieren, womit ein Temperaturgefälle zwischen Oberfläche des Zwischenträgers und der zu beschichtenden Unterlage erzielen iässt.

Obwohl der wichtigste Anwendungsbereich des Verfahrens in der Beschichtung textiler Unterlagen gesehen wird, kann das Verfahren aber sicherlich auch auf andere Materialien ausgedehnt werden. Gerade die schonende Behandlung der Unterlage, die nicht einer Wärmebehandlung im Auftragsbereich ausgesetzt wird, bringt wesentliche Vorteile für die Beschichtung aller wärmeempfindlichen Materialien, wie Textilien mit hohem Anteil synthetischer Fasern, Imitationsleder, Vliessstoffe und Filze, Papier und Fourniere, um nur einige Möglichkeiten aufzuzählen.

Wichtig beim erfindungsgemässen Verfahren ist es, dass sämtliches auf dem Zwischenträger durch die Wärmezufuhrzone transportiertes und erweichtes Material auch wiederum dem Zwischenträger entnommen wird. Dazu ist es erforderlich, dass die mit Pulver versehene Fläche des Zwischenträgers mindestens gleich breit, wie die zu beschichtende Unterlage ist Zudem muss aber auch die mit Pulver versehene Fläche des Zwischenträgers mit der Fläche der zu beschichtenden Unterlage in Deckung gebracht werden. Dies kann entweder durch PulverentnahmevorderWärmezufuhrzone erfolgen, indem man das seitlich mitderzu beschichtenden Unterlage nicht in Deckung bringbare Pulver absaugt 6 oder durch entsprechende Steuerung der seitlichen Führung der textilen Bahn 11.

Selbst wenn mit einer Dosiervorrichtung gearbeitet wird, liegt eine geringe Menge Pulvervorrat direkt auf dem Zwischenträger auf. Verweilt das Pulverwährend einer gewissen Zeit unter Wärmeeinfluss könnten sich Klumpen bilden. Dies lässt sich durch eine Pulververteilvorrichtung, die das Kunstsoffpulver ständig bewegt, vermieden werden.

## Patentansprüche

1. Verfahren zum Beschichten einer textilen Unterlage (11) aus gewobenem oder ungewobenem Material aus natürlichen oder synthetischen Fasern, bei dem ein Kunststoffpulver über einen mit Vertiefungen versehenen Zwischenträger (5) bei einer das Festkleben des Pulvers auf dem Zwischenträger beim Aufbringen und Verteilen desselben vermeidenden Temperatur aufgebracht wird, wobei das in die Vertiefungen des Zwischenträgers eingebrachte Pulver während der Förderung auf dem Zwischenträger unter Zufuhr von Wärme in einen so klebrigen Zustand versetzt wird, dass es dort anhaftet und durch Berührung mit der textilen Unterlage aus den Vertiefungen des Zwischenträgers entnommen wird, dadurch gekennzeichnet, dass das in die Vertiefungen des Zwischenträgers (5) eingebrachte Pulver während der Förderung auf dem Zwischenträger durch von aussen berührungslos direkt auf das Pulver wirkende Wärmezufuhr in einen so klebrigen Zustand versetzt wird, dass das derart klebrige Pulver zeitlich und örtlich nach Abschluss der Wärmezufuhr durch Berührung mit der textilen Unterlage aus den Vertiefungen des Zwischenträgers entnommen wird, indem es bei dieser Berührung augenblicklich an der textilen Unterlage haftet.

2. Verfahren nach Anspruch 1, dadurch gekennzeichnet, dass der Zwischenträger (5) auf einer nach Massgabe des zu verwendenden Pulvers und der gewählten Fördergeschwindigkeit erforderlichen Temperatur gehalten wird.

3. Verfahren nach Anspruch 1, dadurch gekennzeichnet, dass die zu beschichtende textile Unterlage (11) über mindestens eine Presswalze (10) an den Zwischenträger (5) angelegt wird.

4. Verfahren nach Anspruch 3, dadurch gekennzeichnet, dass die Presswalze (10) auf einer Temperatur unterhalb derjenigen des Zwischentragers (5) gehalten wird.

5. Verfahren nach Anspruch 1, dadurch gekennzeichnet, dass das Pulver aus einem Pulvervorratsbehältnis (1) mittels mindestens einem gekühlten Rakel (4) in die Vertiefungen des Zwischenträgers (5) gerakelt wird.

6. Verfahren nach Anspruch 1, dadurch gekennzeichnet, dass das Pulver dosiert (2) nach Massgabe der Aufnahmefähigkeit der Vertiefungen im Zwischenträger einem Pulvervorratsbehältnis (1) entnommen wird und anschliessend in die Vertiefungen gerakelt wird.

7. Verfahren nach Anspruch 1, dadurch gekennzeichnet, dass die Auftragsbreite und Auftragsstelle des Pulvers auf dem Zwischenträger (5) vor der Wärmezuführung (7, 8, 9,), entlang den seitlichen Rändern durch Pulverentnahme (6) vom Zwischenträger nach Massgabe der Breite und Berührungsstelle der textilen Bahn (11) mit dem Zwischenträger (5) erfolgt.

8. Verfahren nach Anspruch 1, dadurch gekennzeichnet, dass die seitliche Führung der textilen Unterlage (11) zum Berührungsbereich mit dem auf dem Zwischenträger (5) befindlichen Pulver nach Massgabe derAuftragsstelle auf dem Zwischenträger gesteuert wird.

9. Verfahren nach Anspruch 1, dadurch gekennzeichnet, dass die Verteilung des Kunststoffpulvers auf dem Zwischenträger (5) mittels einer Pulververteilvorrichtung (4) erfolgt.

## Claims

1. Process for coating a textile substrate (11) made from a woven or unwoven material of natural or synthetic fibres, in which a plastic powder is applied over an intermediate carrier (5) provided with depressⁱons at a temperature avoiding the sticking of the powder to the intermediate carrier during application and distribution, in which the powder introduced into the depressions of the intermediate carrier is brought into a tacky state during the feeding on said carrier and accompanied by the supply of heat and by contact with the textile substrate is removed from the depressions of the intermediate carrier characterised in that the powder introduced into the depressions of the intermediate carrier (5) during the feeding on the latter, by a heat supply acting from the outside directly and without contact to the powder, is brought into such a tacky state that this tacky powder is removed from the depressions of the intermediate carrier in local manner, after ending the heat supply, by contact with the textile substrate, in that during this contact it momentarily adheres to the textile substrate.

2. Process according to claim 1, characterised in that the intermediate carrier (5) is maintained at the temperature required as a function of the powder to be used and the chosen feed speed.

3. Process according to claim 1, characterised in that the textile substrate (11) to be coated is applied via a pressure roll (10) to intermediate carrier (5).

4. Process according to claim 3, characterised in that the pressure roll (10) is kept at a temperature below that of the intermediate carrier (5).

5. Process according to claim 1, characterised in that the powder from a powder storage container (1) is applied by means of at least one cooled doctor blade (4) to the depressions of the intermediate carrier (5).

6. Process according to claim 1, characterised in that, dosed as a function of the absorptivity of the depressions in the intermediate carrier, the powder is removed from a powder storage container (1) and is subsequently applied to the depressions using a doctor blade.

7. Process according to claim 1, characterised in that the application width and point of the powder to the intermediate carrier (5) prior to the heat supply (7, 8, 9) takes place along the lateral edges by powder removal (6) from the intermediate carrier, as a function of the width and contact point of the textile web (11) with said intermediate carrier (5).

8. Process according to claim 1, characterised in that the lateral guidance of the textile substrate (11) to the contact area with the powder on the intermediate carrier (5) is controlled as a function of the application point to the intermediate carrier.

9. Process according to claim 1, characterised in that the distribution of the plastic powder on the intermediate carrier (5) takes place by means of a powder distribution means (4).

## Revendications

1. Procédé pour le revêtement d'un substrat textile (11) en matière tissée ou non tissée de fibres naturelles ou synthétiques, dans lequel on applique une poudre de matière synthétique au moyen d'un support intermédiaire (5) muni de creux, à une température évitant le collage ferme de la poudre sur le support intermédiaire lors de son application et de sa distribution, la poudre introduite dans les creux du support intermédiaire étant amenée, pendant le transport sur le support intermédiaire, à un état collant tel qu'elle adhère à celui-ci, et étant retirée des creux du support intermédiaire par contact avec le substrat textile, caractérisé en ce que la poudre introduite dans les creux du support intermédiaire (5), pendant le transport sur celui-ci, est amenée, par un apport de chaleur sans contact, directement de l'extérieur sur la poudre, à un état collant tel que la poudre ainsi collante est retirée des creux du support intermédiaire par contact avec le substrat textile, temporairement et par endroits après achèvement de l'apport de chaleur, du fait qu'elle adhère, lors de ce contact, momentanément au substrat textile.

2. Procédé selon la revendication 1, caractérisé en ce que l'on maintient le support intermédiaire (5) à une température nécessaire selon la poudre à utiliser et la vitesse de transport choisie.

3. Procédé selon la revendication 1, caractérisé en ce que l'on applique le substrattextile (11) à revêtir contre le support intermédiaire (5) au moyen d'un rouleau presseur (10).

4. Procédé selon la revendication 3, caractérisé en ce que l'on maintient le rouleau presseur(10) à une température inférieure à celle du support intermédiaire (5).

5. Procédé selon la revendication 1, caractérisé en ce que l'on racle la poudre, d'un réservoir à poudre (1) dans les creux du support intermédiaire (5) au moyen d'au moins une racle refroidie (4).

6. Procédé selon la revendication 1, caractérisé en ce que l'on retire la poudre d'un réservoir à poudre (1) de façon dosée (2) selon la capacité d'absorption des creux du support intermédiaire et qu'ensuite on la racle dans les creux.

7. Procédé selon la revendication 1, caractérisé en ce que la largeur d'application et l'endroit d'application de la poudre sur le support intermédiaire (5) avant l'apport de chaleur (7, 8, 9), le long des bords latéraux par retrait de poudre (6) du support intermédiaire, dépendent de la largeur et de l'endroit de contact de la bande textile (11) avec le support intermédiaire (5).

8. Procédé selon la revendication 1, caractérisé en ce que l'on commande le guidage latéral du substrat textile (11) vers la région de contact avec la poudre située sur le support intermédiaire (5) selon l'endroit d'application sur le support intermédiaire.

9. Procédé selon la revendication 1, caractérisé en ce que la distribution de la poudre de matière synthétique sur le support intermédiaire (5) s'effectue au moyen d'un dispositif distributeur de poudre (4).
